# EUROPÄISCHE PATENTSCHRIFT

(11) **EP 0 286 116 B1**
(45) Veröffentlichungstag und Bekanntmachung des Hinweises auf die Patenterteilung: **11.12.1991**
(21) Anmeldenummer: 88105625.3
(22) Anmeldetag: 08.04.1988
(51) Int. Cl.: B41M 5/26

(54) **Wärmeempfindliches Aufzeichnungsmaterial**
Heat-sensitive recording material
Matériau d'enregistrement thermosensible

(30) Priorität: 09.04.1987 JP 87503/87
(43) Veröffentlichungstag der Anmeldung: 12.10.1988
(73) Patentinhaber: JUJO PAPER CO., LTD., Kita-ku Tokyo (JP)
(72) Erfinder: Satake, Tochimi Central Research Laboratory, Kita-ku Tokyo (JP); Minami, Toshiaki Central Research Laboratory, Kita-ku Tokyo (JP); Nagai, Tomoaki Central Research Laboratory, Kita-ku Tokyo (JP); Fujimura, Fumio Central Research Laboratory, Kita-ku Tokyo (JP)
(74) Vertreter: Kinzebach, Werner, Dr.

(56) Entgegenhaltungen:
- US-A- 4 004 065
- PATENT ABSTRACTS OF JAPAN, Band 8, Nr. 203 (M-326)[1640], 18. September 1984; & JP-A-59 93 387 (RICOH K.K.) 29-05-1984

## Beschreibung

Die Erfindung betrifft ein wärmeempfindliches Aufzeichnungsmaterial, das eine überlegene optische Lesbarkeit im nahen ultraroten Bereich aufweist.

Wärmeempfindliche Aufzeichnungsblätter, bei denen durch Wärme- oder Hitzeeinwirkung eine Farbreaktion zwischen einem farblosen oder schwachfarbigen oder chromogenen Stoff und einer phenolischen Substanz oder einer organischen Säure stattfindet, sind u.a. in den japanischen Patentpublikationen Nr. 4160/1968 und 14039/1970 und in JP-OLS Nr. 27736/1973 beschrieben. Sie finden vielfältige Anwendung in der Praxis.

Ein wärmeempfindliches Aufzeichnungsblatt wird im allgemeinen hergestellt, indem man auf die Oberfläche eines Trägers wie Papier, Film usw. eine Beschichtungsmasse aufbringt, die durch Feinvermahlen und Dispergieren eines farblosen chromogenen Stoffes und eines Farbentwicklungsmaterials, Vermischen der erhaltenen Dispersionen miteinander und Zugeben eines Bindemittels, Füllstoffs, Sensibilisierungsmittels, Gleitmittels und anderer Hilfsmittel erhalten worden ist. Bei Wärme- oder Hitzeeinwirkung erfolgt in der Beschichtung augenblicklich eine chemische Umsetzung unter Farbbildung.

Die vielfältige praktische Verwendung dieser wärmeempfindlichen Aufzeichnungsblätter umfaßt die Anwendung bei medizinischen und technischen Aufzeichnungsgeräten, Terminaldruckern von Computern und Informationssystemen, Druckern von Faksimilier- oder Kopiermaschinen und elektronischen Rechenmaschinen, Fahrscheinautomaten und dgl.

Die wärmeempfindlichen Aufzeichnungsblätter, die einen Leukofarbstoff und ein Färbungsmittel enthalten, werden auf dem Gebiet der POS-Systeme als thermische Zettel angewandt. Dabei tritt die Farbentwicklung im sichtbaren Bereich auf, so daß die Farbentwicklung bei der Verwendung eines Halbleiter - Laserstrahls im nahen ultraroten Bereich vom Strichcode-Abtaster nicht lesbar ist.

Im Gegensatz zum obigen wärmeempfindlichen Farbentwicklungssystem, das farblose Farbstoffe verwendet, ist auch ein wärmeempfindliches Farbentwicklungssystem bekannt, das Metallverbindungen verwendet. Beispielsweise ist in der japanischen Patentpublikation 8787/1957 die kombinierte Verwendung von Eisenstearat als Elektronenakzeptor mit Tanninsäure oder Gallussäure als Elektronendonator beschrieben, und in der japanischen Patentpublikation 6485/1959 ist die kombinierte Verwendung von einem Elektronenakzeptor wie Silberstearat, Eisenstearat, Goldstearat, Kupferstearat oder Quecksilberbehenat mit einem Elektronendonator wie Methylgallat, Äthylgallat, Propylgallat, Butylgallat oder Dodecylgallat beschrieben.

### Schilderung der Erfindung.

Wärmeempfindliche Aufzeichnungsblätter des Metallchelatfarbentwicklungstyps werden als wärmeempfindliche Zettel für POS-Systeme usw. verwendet, haben jedoch den Nachteil, daß die Lesbarkeit bei der Verwendung eines im nahen ultraroten Bereich als Strichcode-Meßstellenabtaster arbeitenden Halbleiter-Laserstrahls ungenügend ist.

Der Erfindung liegt die Aufgabe zugrunde, ein wärmeempfindliches Aufzeichnungsblatt zu schaffen, das bei der Farbentwicklung mit Chelatbildnern unter Verwendung von Metallverbindungen eine überlegene optische Lesbarkeit im nahen ultraroten Bereich aufweist.

Diese Aufgabe wird erfindungsgemäß dadurch gelöst, daß in einem wärmeempfindlichen Aufzeichnungsmaterial, das auf einem Träger eine wärmeempfindliche Aufzeichnungsschicht vom Typ eines Chelatbildners hat, ein im nahen Ultrarot absorbierender Fluoranfarbstoff der folgenden allgemeinen Formel (I) verwendet wird:
worin mindestens einer der Reste R₁, R₂, R₃, R₄, R₅, R₆, R₇, R₈ und R₉ eine Gruppe der allgemeinen Formel:
bedeutet, worin T₁, T₂ und T₃ gleich oder verschieden sind, und jeweils ein Wasserstoffatom, eine C₁-C₈-Alkyl-, C₃-C₉-Alkenyl- oder C₃-C₉-Alkinylgruppe bedeuten; T₄ ein Wasserstoffatom, eine C₁-C₈ Alkyl-, C₃-C₉-Alkenyl-, C₃-C₉-Alkinyl- oder Phenylgruppe bedeutet; außerdem T₃ und T₄ mit einem benachbarten Stickstoffatom verbunden sein können unter Bildung einer Morpholino-, Pyrrolidino-, Piperidino- oder Hexamethyleniminogruppe;
und die anderen der Reste R₁, R₂, R₃, R₄, R₅, R₆, R₇, R₈ und R₉ gleich und verschieden sind, und jeweils ein Wasserstoff- oder Halogenatom, eine Alkyl- Alkoxy-, Cycloalkyl-, Nitro-, Hydroxy-, Amino-, substituierte Amino-, Aralkyl-, substituierte Aralkyl-, Aryl- oder substituierte Arylgruppe bedeuten;
und n eine ganze Zahl von 0 bis 4 bedeutet.

In den obigen Resten weisen die Alkylgruppen vorzugsweise 1 bis 6 C-Atome auf, die Cycloalkylgruppen haben vorzugsweise 3 bis 6 C-Atome, die Substitution der Aminogruppen besteht vorzugsweise in einer mono- oder di-C₁-C₆-Alkyl- Substitution und die Arylgruppen sind vorzugsweise Phenylreste.

Die Wahl des erfindungsgemäßen Elektronenakzeptors unterliegt keinen besonderen Einschränkungen, man kann die bekannten Elektronenakzeptoren, vorzugsweise die Metalldoppelsalze der höheren Fettsäuren verwenden.

Die erfindungsgemäßen Metalldoppelsalze höherer Fettsäuren sind Doppelsalze, die pro Molekül mindestens zwei Arten von Metallatomen haben. Sie unterscheiden sich daher deutlich in ihren physikalisch-chemischen Eigenschaften von den bisherigen Metallsalzen der höheren Fettsäuren, die nur eine Metallatomart in ihrem Molekül enthalten.

Diese Metalldoppelsalze der höheren Fettsäuren werden hergestellt, indem man mindestens zwei anorganische Metallsalze mit einem Alkalimetallsalz oder Ammoniumsalz der gewählten höheren Fettsäure umsetzt. Die Art und das Mischungsverhältnis der Metallatome der mindestens zwei anorganischen Metallsalze kann auf diese Weise leicht eingestellt und kontrolliert werden. Beispielsweise kann das Zink-Eisen-Doppelsalz der Behensäure mit Eisen und Zink im Verhältnis 2:1 hergestellt werden, indem man Natriumbehenat mit einer wäßrigen Lösung von Ferrichlorid und Zinkchlorid in einem Molverhältnis von 2:1 umsetzt.

Geeignete Metalle für die Doppelsalzbildung der höheren Fettsäuren sind mehrwertige Metalle, beispielsweise Eisen, Zink, Calcium, Magnesium, Aluminium, Barium, Blei, Mangan, Zinn, Nickel, Kobalt, Kupfer, Silber, Quecksilber usw.; vorzugsweise Eisen, Zink, Calcium, Aluminium, Magnesium und Silber.

Geeignete Fettsäuren für die Doppelsalzbildung sind gesättigte und/oder ungesättigte aliphatische Fettsäuren mit 16 bis 35 Kohlenstoffatomen.

Die Wahl des erfindungsgemäßen Metalldoppelsalzes einer höheren Fettsäure unterliegt keinen besonderen Einschränkungen, man kann beispielsweise folgende verwenden.
1) Eisen-Zink-Doppelsalz der Stearinsäure
2) Eisen-Zink-Doppelsalz einer Montansäure
3) Eisen-Zink-Doppelsalz einer Wachssäure
4) Eisen-Zink-Doppelsalz der Behensäure
5) Eisen-Calcium-Doppelsalz der Behensäure
6) Eisen-Aluminium-Doppelsalz der Behensäure
7) Eisen-Magnesium-Doppelsalz der Behensäure
8) Silber-Calcium-Doppelsalz der Behensäure
9) Silber-Aluminium-Doppelsalz der Behensäure
10) Silber-Magnesium-Doppelsalz der Behensäure
11) Calcium-Aluminium-Doppelsalz der Behensäure

Solche Metalldoppelsalze höherer Fettsäuren können als Elektronenakzeptor allein oder im Gemisch verwendet werden.

Die erfindungsgemäßen Elektronendonatoren, die mit dem Metalldoppelsalz einer höheren Fettsäure verwendet werden, sind vorzugsweise mehrwertige aromatische Hydroxiverbindungen, Diphenylcarbazid, Diphenylcarbazon, Hexamethylentetramin, Spirobenzopyran und 1-Formyl-4-phenylsemicarbazid; am bevorzugtesten sind die mehrwertigen aromatischen Hydroxiverbindungen der allgemeinen Formel (I):
in der R eine Alkylgruppe mit 18 bis 35 Kohlenstoffatomen,
bedeutet
(worin R₁ eine Alkylgruppe mit 18 bis 35 Kohlenstoffatomen bedeutet); n eine ganze Zahl von 2 bis 3 bedeutet; und "-X-" für
- CH₂ -, -CO₂ -, - CO -, - O -, - CONH -,
(worin Rʹ eine Alkylgruppe mit 5 bis 30 Kohlenstoffatomen bedeutet),
- SO₂ -, - SO₃ - oder - SO₂NH - steht.

Bei der Herstellung der Beschichtungsmasse durch Dispergieren dieses mehrwertigen Phenolderivats in einem wäßrigen oder lösungsmittellöslichen Bindemittel ist es nötig, eine Reaktion dieses Phenolderivats mit einem Elektronendonator zu vermeiden und die Lösungsmittel- und Dispersionsstabilität dieses Phenols zu erhöhen. Dabei ist es wünschenswert, daß der von der Farbentwicklungsgruppe verschiedene Substituent eine große Zahl von Kohlenstoffatomen, nämlich 18 bis 35, hat, 2 bis 3 OH-Gruppen vorhanden sind, und diese OH-Gruppen nahe beieinander liegen. Das mehrwertige Phenolderivat kann allein oder in Mischung verwendet werden.

Die erfindungsgemäße wärmeempfindliche Aufzeichnungsschicht, die einen Elektronenakzeptor und einen Elektronendonator enthält, enthält außerdem einem im nahen Ultrarot absorbierenden Fluoranfarbstoff der allgemeinen Formel (I).

Von den Fluoranleukofarbstoffen der allgemeinen Formel (I) sind die Farbstoffe der folgenden allgemeinen Formel (II)
bevorzugt.

Unter Berücksichtigung der Herstellbarkeit, Kosten und Leistungsfähigkeit sind 2-methyl-6-p-(p-dimethylaminophenyl)aminoanilinofluoran (Schmelzpunkt: 197-203 °C) der folgenden Formel (III) und 2-Chlor-3-methyl-6-p-(p-phenylaminophenyl) aminoanilinofluoran (Schmelzpunkt: 191,5- 196°C) der folgenden Formel (IV) am stärksten bevorzugt.

Die erfindungsgemäßen Fluoranleukofarbstoffe unterliegen keinen besonderen Einschränkungen; man kann z.B. folgende verwenden: 2-Methyl-6-p-(p-dimethylaminophenyl)aminoanilinofluoran, 2-Methoxy-6-p-(p-dimethylaminophenyl)aminoanilinofluoran, 2-Chlor-6-p-(p-dimethylaminophenyl)aminoanilinofluoran, p-Nitro-6-p-(p-di äthylaminophenyl)aminoanilinofluoran, 2-Amino-6-p-(p-dimäthylaminophenyl)aminoanilinofluoran, 2-Diäthylamino-6-p-(p-dimäthylaminophenyl)aminoanilinofluoran, 2-Phenyl-6-p-(p-phenylaminophenyl)aminoanilinofluoran, 2-Benzyl-6-p-(p-phenylaminophenyl)aminoanilinofluoran, 2-Hydroxy-6-p-(p-phenylaminophenyl)aminoanilinofluoran, 3-Methyl-6-p-(p-dimethylaminophenyl)aminoanilinofluoran, 3-Diäthylamino-6-p-(p-diäthylaminophenyl)aminoanilinofluoran, 3-Diäthylamino-6-p-(p-dibutylaminophenyl)aminoanilino-fluoran, 3-Methyl-7-p-(p-dimethylaminophenyl)aminoanilinofluoran, 3-Methoxy-7-p-(p-dimethylaminophenyl)aminoanilinofluoran, 3-Chlor-7-p-(p-dimethylaminophenyl)aminoanilinofluoran, 3-Nitro-7-p-(p-diäthylaminophenyl)aminoanilinofluoran, 3-Amino-7-p-(p-diäthylaminophenyl)aminoanilinofluoran, 3-Diäthylamino-7-p-(p-diäthylaminophenyl)aminoanilinofluoran, 3-Phenyl-7-p-(p-phenylaminophenyl)aminoanilinofluoran, 3-Benzyl-7-p-(p-phenylaminophenyl)aminoanilinofluoran, 3-Hydroxy-7-p-(p-phenylaminophenyl)aminoanilinofluoran, 2-Methyl-7-p-(p-dimethylaminophenyl)aminoanilinofluoran, 2-Diäthylamino-7-p-(p-diäthylaminophenyl)aminoanilinofluoran, 2-Diäthylamino-7-p-(p-dibutylaminophenyl)aminoanilinofluoran, 2-p-(p-dimethylaminophenyl)aminoanilino-6-methylfluoran, 2-p-(p-Dimethylaminophenyl)aminoanilino-6-methoxyfluoran, 2-p-(p-Dimethylaminophenyl)aminoanilino-6-chlorofluoran, 2-p-(p-diäthylaminophenyl)aminoanilino-6-nitrofluoran, 2-p-(p-diäthylaminophenyl)aminoanilino-6-aminofluoran, 2-p-(p-diäthylaminophenyl)aminoanilino-6-diäthylaminofluoran, 2-p-(p-Phenylaminophenyl)aminoanilino-6-phenylfluoran, 2-p-(p-Phenylaminophenyl)aminoanilino-6-benzylfluoran, 2-p-(p-Phenylaminophenyl)aminoanilino-6-hydroxyfluoran, 2-p-(p-Dimethylaminophenyl)aminoanilino-6-methylfluoran, 2-p-(p-Diäthylaminophenyl)aminoanilino-6-diäthylfluoran, 2-p-(p-Phenylaminophenyl)aminoanilino-6-diäthylaminofluoran, 3-p-(p-Dimethylaminophenyl)aminoanilino-7-methylfluoran, 3-p-(-p-Dimethylaminophenyl)aminoanilino-7-methoxyfluoran, 3-p-(p-Dimethylaminophenyl)aminoanilino-7-chlorfluoran, 3-p-(p-Diäthylaminophenyl)aminoanilino-7-nitrofluoran, 3-p-(p-Diäthylaminophenyl)aminoanilino-7-aminofluoran, 3-p-(p-Diäthylaminophenyl)aminoanilino-7-diäthylaminofluoran, 3-p-(p-Phenylaminophenyl)aminoanilino-7-phenylfluoran, 3-p-(p-Phenylaminophenyl)aminoanilino-7-benzylfluoran, 3-p-(p-Phenylaminophenyl)aminoanilino-7-hydroxyfluoran, 3-p-(p-Dimethylaminophenyl)aminoanilino-7-methylfluoran, 3-p-(p-Diäthylaminophenyl)aminoanilino-7-diäthylaminofluoran, und 3-p-(p-Phenylaminophenyl)aminoanilino-7-diäthylaminofluoran.

Die erfindungsgemäßen Fluorantypleukofarbstoffe der allgemeinen Formel (I) werden allein oder im Gemisch verwendet.

Erfindungsgemäße Bindemittel sind z.B. völlig verseifter Polyvinylalkohol, Polymerisationsgrad: 200-1900, teilweise verseifter Polyvinylalkohol, karboxylierter Polyvinylalkohol, amidmodifizierter Polyvinylalkohol, sulfonsäuremodifizierter Polyvinylalkohol, butyralmodifizierter Polyvinylalkohol, andere modifizierte Polyvinylalkohole, Hydroxyäthylzellulose, Methylzellulose, Carboxymethylzellulose, Styrol-Maleinsäureanhydrid-Copolymere, Styrol-Butadien-Copolymere, Zellulosederivate wie Äthylzellulose und Acetylzellulose, Polyvinylchlorid, Polyvinylazetat, Polyacrylamid, Polyacrylsäureester, Polyvinylbutyral, Polystyrol, Copolymere von obigen Verbindungen, Polyamidharz, Siliconharz, Petroleumkunstharz, Terpenharz, Ketonharz und Cumaronharz. Diese hochmolekularen Bindemittel können verwendet werden, nachdem sie in einem Lösungsmittel wie Wasser, Alkohol, Keton, Ester, Kohlenwasserstoff usw. gelöst oder in Wasser oder Lösungsmittel emulgiert und dispergiert wurden.

Die Art und Menge des erfindungsgemäßen Elektronenakzeptors wie des Metalldoppelsalzes der gesättigten höheren Fettsäure, des Elektronendonators wie des mehrwertigen Phenols, des im nahen Ultrarot absorbierenden Leukofarbstoffs, des Bindemittels und der anderen Additive, die je nach dem gewünschten Effekt und der Eignung für Aufzeichnungszwecke gewählt werden, sind nicht besondes beschränkt. Im allgemeinen ist es vorteilhaft, 1 bis 6 Gew.-Teile des Elektronendonators, 0,5 bis 5 Gew.-Teile des im nahem Ultrarot absorbierenden Leukofarbstoffs, 0,5 bis 4 Gew.-Teile Bindemittel, und 5 bis 20 Gew.-Teile Füllstoff, bezogen auf 1 bis 9 Gew.-Teile des Elektronenakzeptors, zu verwenden.

Das erfindungsgemäße wärmeempfindliche Material wird hergestellt, indem man die Beschichtungsmasse auf ein Basismaterial wie Papier, synthetisches Papier, Film, Kunststoff usw. aufträgt.

Der erfindungsgemäße Elektronenakzeptor, der erfindungsgemäße Elektronendonator und der erfindungsgemäße basische farblose chromogene Farbstoff werden mittels einer Mahlvorrichtung, wie Kugelmühle, Reibungsmühle, Sandschleifmaschine usw., oder mittels einer geeigneten Emulgiermaschine bis zu einer Teilchengröße von mehreren Mikron oder kleiner zermahlen: Hierzu gibt man Bindemittel, gegebenenfalls, verschiedene Additive, um die erfindungsgemäße Beschichtungsmasse herzustellen.

Die Additive, die erfindungsgemäß verwendet werden können, sind z.B. folgende:
Füllstoffe; Trennmittel zur Verhütung des Anhaftens eines Blattes wie Metallsalze von Fettsäuren; Gleitmittel zur Mottling-Verhinderung, wie Fettsäureamid, Äthylenbisamid, Montanwachs, Polyäthylenwachs usw.; Dispergiermittel, wie Dioctylsulfobernsteinsäurenatriumsalz, Natriumdodecylbenzolsulfonat, Natriumlaurylalkoholsulfat, Natrumalginat usw.; UV-Absorptionsmittel der Benzophenon- und Triazolreihe; Antischaummittel; wasserfest machende Mittel usw.

Als erfindungsgemäße Füllstoffe können sowohl anorganische wie organische Füllstoffe, die auf dem Papierbearbeitungsgebiet angewendet werden, verwendet werden. Beispiele für erfindungsgemäße Füller sind Tonerde, Talk, Siliciumdioxid, Magnesiumcarbonat, Aluminiumhydroxid, Magnesiumhydroxid, Bariumsulfat, Kaolin, Titandioxid, Zinkoxid, Calciumcarbonat, Aluminiumoxid, Harnstoff-Formalkehydharz, Polystyrolharz, Phenolharz usw.

Die Ursache für die überlegene optische Lesbarkeit im nahen ultraroten Bereich des erfindungsgemäßen wärmeempfindlichen Aufzeichnungsblattes gründet sich darauf, daß bei der Farbentwicklung unter Komplexbildung durch Schmelzreaktion zwischen einem Metalldoppelsalz als Elektronenakzeptor und einem Elektronendonator wie mehrwertigem Phenolderivat ein gefärbtes Bild im sichtbaren und nahen ultraroten Bereich (Wellenlängebereich 700-1500 nm) entsteht. In der Praxis ist die Ultrarot-Absorption einer derartigen Kombination von einem Elektronenakzeptor und einem Elektronendonator gering, was bei der praktischen Verwendung Schwierigkeiten bereitet. Daher wird zu dieser Kombination der erfindungsgemäße Fluoranleukofarbstoff gegeben, der bei der Schmelzreaktion mit einem Elektronendonator, wie phenolischen Derivaten, die nahen ultraroten Strahlen wirksamer absorbieren kann. In dieser Weise erhält man ein wärmeempfindliches Aufzeichnungsblatt, das eine überlegene optische Lesbarkeit im nahen ultraroten Bereich aufweist.

### (Beispiele)

Die Erfindung wird anhand der nachfolgenden Beispiele näher erläutert.
Als Abkürzung für Gewichtsteile wird "Teile" verwendet.

### (Beispiel 1 (Test-Nr. 1-4))

### Lösung A (Elektronenakseptordispersion)

Metalldoppelsalz einer höheren Fettsäure (Siehe Tabelle 1.) 9,0 Teile
10%ige wäßrige Lösung von Polyvinylalkohol 10,0 Teile
Wasser 6,0 Teile

### Lösung B (Elektronendonatordispersion)

Mehrwertiges Phenolderivat (Siehe Tabelle 1.) 6,0 Teile
Zinkstearat 1,5 Teile
10%ige wäßrige Lösung von Polyvinylalkohol 13,75 Teile
Wasser 8,25 Teile

### Lösung C (Dispersion eines im nahen Ultrarot absorbierenden Leukofarbstoffes)

Leukofarbstoff (Siehe Tabelle 1.) 0,5 Teile
10%ige wäßrige Lösung von Polyvinylalkohol 12,5 Teile
Wasser 0,75 Teile

Die Lösungen der obigen Zusammensetzungen wurden in einer Reibungsmühle einzeln bis zu einer Teilchengröße von 3 Mikron vermahlen.

Die Lösungen wurden dann im folgenden Verhältnis miteinander vermischt, um eine wärmeempfindliche Beschichtungsmasse zu erhalten.

| | |
|---|---|
| Lösung A | 25,0 Teile |
| Lösung B | 29,5 Teile |
| Lösung C | 2,5 Teile |
| Kaolinton (5%ige wäßrige Dispersion) | 12,0 Teile |

Die obige Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200-600 Sekunden einzustellen. Man erhielt ein wärmeempfindliches Aufzeichnungsblatt.

### (Vergleichsbeispiele (Test-Nr. 5-8))

| Lösung D (Elektronenakzeptordispersion) | |
|---|---|
| Metalldoppelsalz einer höheren Fettsäure (Siehe Tabelle 1.) | 9,0 Teile |
| 10%ige wäßrige Lösung von Polyvinylalkohol | 10,0 Teile |
| Wasser | 6,0 Teile |

| Lösung F (Elektronendonatordispersion) | |
|---|---|
| Mehrwertiges Phenolderivat (Siehe Tabelle 1.) | 6,0 Teile |
| Zinkstearat | 1,5 Teile |
| 10%ige wäßrige Lösung von Polyvinylalkohol | 13,75 Teile |
| Wasser | 8,25 Teile |

Die Lösungen wurden dann im folgenden Verhältnis miteinander vermischt, um eine wärmeempfindliche Beschichtungsmasse zu erhalten.
Lösung D 25,0 Teile
Lösung F 29,5 Teile
Kaolinton (50%ige wäßrige Dispersion) 12,0 Teile

Man erhielt in der gleichen Weise wie im Beispiel 1 ein wärmeempfindliches Aufzeichnungsblatt.

Die in den Beispielen und Vergleichsbeispielen erhaltenen Aufzeichnungsblätter wurden hinsichtlich der Qualität geprüft, die Ergebnisse sind in Tabelle 1 zusammengefaßt.

### Anmerkungen

(1) Bilddichte: Ein wärmeempfindliches Aufzeichnungsblatt wird bei einer angelegten Spannung von 18,03 V und einer Pulsbreite von 3,2 Millisekunden unter Verwendung einer Faksimiliermaschine (von TOSHIBA CORPORATION) mit einer Aufzeichnung versehen. Die Bilddichte wird mit einem Macbeth-Dichtemesser (RD-914, Verwendung des Amber-Filters; die unten beschriebenen Messungen erfolgen unter gleichen Bedingungen) bestimmt.
(2) Reflexionsgrad für ultrarotes Licht: Der Reflexionsgrad der in obiger Anmerkung (1) erwähnten Aufzeichnung wird mit einem Spektrometer bei einer Wellenlänge von 940 nm gemessen.

### (Vorteile der Erfindung)

Das erfindungsgemäße Aufzeichnungsmaterial weist überlegene optische Lesbarkeit im nahen ultraroten Bereich auf.

## Patentansprüche

1. Wärmeempfindliches Aufzeichnungsmaterial mit einer wärmeempfindlichen Farbentwicklungsschicht auf einem Träger, wobei die wärmeempfindliche Aufzeichnungsschicht einen Elektronenakzeptor und einen Elektronendonator enthält, die unter Chelatbildung miteinander reagieren, dadurch gekennzeichnet, daß die wärmeempfindliche Aufzeichnungsschicht einen im nahen Ultrarot absorbierenden Fluoranfarbstoff der folgenden allgemeinen Formel (I) enthält, worin mindestens einer der Reste R₁, R₂, R₃, R₄, R₅, R₆, R₇, R₈ und R₉ eine Gruppe der allgemeinen Formel bedeutet, worin
T₁, T₂ und T₃ gleich oder verschieden sind, und jeweils ein Wasserstoffatom, eine C₁-C₈-Alkyl-, C₃-C₉-Alkenyl- oder C₃-C₉-Alkinylgruppe bedeuten;
T₄ ein Wasserstoffatom, eine C₁-C₈-Alkyl-, C₃-C₉-Alkenyl-, C₃-C₉-Alkinyl- oder Phenylgruppe bedeutet; außerdem
T₃ und T₄ mit einem benachbarten STickstoffatom verbunden sein können unter Bildung einer Morpholino-, Pyrrolidino-, Piperidino- oder Hexamethyleniminogruppe;
und die anderen der Reste R₁, R₂, R₃, R₄, R₅, R₆, R₇, R₈ und R₉ gleich und verschieden sind, und jeweils ein Wasserstoff- oder Halogenatom, eine Alkyl-, Alkoxy-, Cycloalkyl-, Nitro-, Hydroxy-, Amino-, substituierte Amino-, Aralkyl-, substituierte Aralkyl-, Aryl-, oder substituierte Arylgruppe bedeuten
und n eine ganze Zahl von 0 bis 4 bedeutet.

2. Wärmeempfindliches Aufzeichnungsmaterial gemäß Anspruch 1, dadurch gekennzeichnet, daß der Elektronenakzeptor ein Metalldoppelsalz einer höheren Fettsäure mit 16 bis 35 Kohlenstoffatomen ist.

3. Wärmeempfindliches Aufzeichnungsmaterial gemäß Anspruch 2, dadurch gekennzeichnet, daß das Metalldoppelsalz einer höheren Fettsäure mindestens zwei Metalle aus der Gruppe Eisen, Zink, Calcium, Magnesium, Aluminium, Barium, Blei, Mangan, Zinn, Nickel, Kobalt, Kupfer, Silber und Quecksilber enthält.

4. Wärmeempfindliches Aufzeichnungsmaterial gemäß einem der vorhergehenden Ansprüche, dadurch gekennzeichnet, daß der Elektronendonator mindestens eine Substanz ausgewählt aus mehrwertigen aromatischen Hydroxiverbindungen, Diphenylcarbazid, Diphenylcarbazon, Hexamethylentetramin, Spirobenzopyran und 1-Formyl-4-phenylsemicarbazid ist.

5. Wärmeempfindliches Aufzeichnungsmaterial gemäß Anspruch 4, dadurch gekennzeichnet, daß der Elektronendonator mindestens eine mehrwertige aromatische Hydroxiverbindung der allgemeinen Formel (I) ist: in der R eine Alkylgruppe mit 18 bis 35 Kohlenstoffatomen, bedeutet
(worin R₁ eine Alkylgruppe mit 18 bis 35 Kohlenstoffatomen bedeutet); n eine ganze Zahl von 2 bis 3 bedeutet; und "-X-" für
- CH₂ -, -CO₂ -, - CO -, - O -, - CONH -, (worin Rʹ eine Alkylgruppe mit 5 bis 30 Kohlenstoffatomen bedeutet),
- SO₂ -, - SO₃ - oder - SO₂NH - steht.

6. Wärmeempfindliches Aufzeichnungsmaterial gemäß einem der Ansprüche 1-5, dadurch gekennzeichnet, daß der Fluoranleukofarbstoff der allgemeinen Formel (I) 2-Chlor-3-methyl-6-p-(p-phenylamino-phenyl)aminoanilinofluoran oder 2-Methyl-6-p-(p-dimethylaminophenyl)aminoanilinofluoran ist,

7. Wärmeempfindliches Aufzeichnungsmaterial gemäß einem der Ansprüche 1-6, dadurch gekennzeichnet, daß die Farbentwicklungsschicht 1 bis 6 Gewichtsteile Elektronendonator, 0,5 bis 5 Gewichtsteile des im nahen Ultrarot absorbierenden Leukofarbstoffs, 0,5 bis 4 Gewichtsteile Bindemittel, und 5 bis 20 Gewichtsteile Füllstoff, bezogen auf 1 bis 9 Gewichtsteile des Elektronenakzeptors enthält.

8. Wärmeempfindliches Aufzeichnungsmaterial gemäß einem der Ansprüche 1-7, dadurch gekennzeichnet, daß der Träger ein Papier, synthetisches Papier, ein Film oder ein Kunststoff ist.

## Claims

1. Heat sensitive recording material with a heat sensitive colour developing layer on a carrier, wherein the sensitive recording layer contains an electron acceptor and an electron donor which react with one another with a formation of chelate, characterised in that the heat sensitive recording layer contains a fluoran dyestuff absorbing in the near infrared of the following general formula (I) wherein at least one of the groups R₁, R₂, R₃, R₄, R₅, R₆, R₇, R₈ and R₉ is a group of the general formula: wherein T₁, T₂ and T₃ are the same or different and each represents a hydrogen atom, a C₁-C₈ alkyl, C₃-C₉ alkenyl or C₃-C₉ alkinyl group; T₄ represents a hydrogen atom, a C₁-C₈ alkyl, C₃-C₉ alkenyl, C₃-C₉ alkinyl or phenyl group; additionally T₃ and T₄ can be bounded with a neighbouring nitrogen atom with the formation of a morpholino, pyrrolidino, piperidino or hexamethylene imino group;
and the others of the groups R₁, R₂, R₃, R₄, R₅, R₆, R₇, R₈ and R₉ are the same or different and, in each case, represent a hydrogen or halogen atom, an alkyl, alkoxy, cycloalkyl, nitro, hydroxy, amino, substituted amino, aralkyl, substituted aralkyl, aryl or substituted aryl group;
and n represents a whole number from 0 to 4.

2. Heat sensitive recording material according to Claim 1, characterised in that the electron acceptor is a metal double salt of a higher fatty acid with 16 to 35 carbon atoms.

3. Heat sensitive recording material according to Claim 2, characterised in that the metal double salt of a higher fatty acid contains at least two metals from the group iron, zinc, calcium, magnesium, aluminium, barium, lead, manganese, tin, nickel, cobalt, copper, silver and mercury.

4. Heat sensitive recording material according to one of the preceding Claims, characterised in that the electron donor is at least one substance chosen from, polyvalent aromatic hydroxy compounds, diphenyl carbazide, diphenyl carbazone, hexamethylene tetramine, spirobenzopyran and 1-formyl-4-phenyl-semicarbazide.

5. Heat sensitive recording material according to Claim 4, characterised in that the electron donor is at least one polyvalent aromatic hydroxy compound of the general formula (I): in which R is an alkyl group with 18 to 35 carbon atoms, (wherein R₁ represents an alkyl group with 18 to 35 carbon atoms); n represents a whole number from 2 to 3; and "-X-" stands for
- CH₂ -, - CO₂ -, - CO -, - O -, - CONH -, (wherein R' represents an alkyl group with 5 to 30 carbon atoms),
- SO₂ -, - SO₃ - or - SO₂NH -.

6. Heat sensitive recording material according to one of Claims 1-5, characterised in that the fluoran leuco dyestuff of the general formula (I) is 2-chloro-3-methyl-6-p-(p-phenylaminophenyl)aminoanilinoflnoran or 2-methyl-6-p-(p-dimethylaminophenyl)aminoanilinofluoran.

7. Heat sensitive recording material according to one of Claims 1-6, characterised in that the colour developing layer contains 1 to 6 parts by weight electron donor, 0.5 to 5 parts by weight of the leuco dyestuff absorbing in the near infrared, 0.5 to 4 parts by weight binding agent and 5 to 20 parts by weight filler taken on 1 to 9 parts by weight of the electron acceptor.

8. Heat sensitive recording material according to one of Claims 1-7, characterised in that the carrier is a paper, synthetic paper, a film or a plastics.

## Revendications

1. Matériau d'enregistrement thermosensible comportant, sur un support, une couche de développement couleur thermosensible, la couche d'enregistrement thermosensible contenant un accepteur d'électrons et un donneur d'électrons qui réagissent entre eux en formant un chélate, caractérisé en ce que la couche d'enregistrement thermosensible contient un colorant fluorénique absorbant dans l'infra-rouge proche, de formule générale (I) dans laquelle au moins l'un des radicaux R₁ , R₂ , R₃ , R₄ , R₅ , R₆ , R₇ , R₈ et R₉ représente un groupe de formule générale dans laquelle
T₁ , T₂ , et T₃ sont identiques ou différents, et représentent chacun un atome d'hydrogène, un groupe alkyle en C₁ - C₈ , alkényle en C₃ - C₉ ou alkinyle en C₃ - C₉ ;
T₄ désigne un atome d'hydrogène ou un groupe alkyle en C₁ - C₈ , alkényle en C₃ - C₉ , alkinyle en C₃ - C₉ ou phényle ;
T₃ et T₄ pouvant, en outre, être liés à un atome d'azote voisin en formant un groupe morpholino, pyrrolidino, pipéridino ou hexaméthylènimino et les autres parmi les radicaux R₁ , R₂ , R₃ , R₄ , R₅ , R₆ , R₇ , R₈ et R₉ sont identiques ou différents et représentent respectivement un atome d'hydrogène ou d'halogène, un groupe alkyle, alkoxy, cycloalkyle, nitro, hydroxy, amino, amino substitué, aralkyle, aralkyle substitué, aryle ou aryle substitué ;
et (n) est un nombre entier de 0 à 4.

2. Matériau d'enregistrement thermosensible selon la revendication 1, caractérisé en ce que l'accepteur d'électrons est un sel métallique double d'un acide gras supérieur comportant de 16 à 35 atomes de carbone.

3. Matériau d'enregistrement thermosensible selon la revendication 2, caractérisé en ce que le sel métallique double d'un acide gras supérieur contient au moins deux métaux choisis dans le groupe formé par le fer, le zinc, le calcium, le magnésium, l'aluminium, le baryum, le plomb, le manganèse, l'étain, le nickel, le cobalt, le cuivre, l'argent et le mercure.

4. Matériau d'enregistrement thermosensible selon l'une des revendications précédentes, caractérisé en ce que le donneur d'électrons est au moins une substance choisie parmi les composés hydroxy aromatiques plurivalents, la diphénylcarbazide, la diphénylcarbazone, l'hexaméthylènetétramine, le spirobenzopyrane et la 1-formyl-4-phénylsemicarbazide.

5. Matériau d'enregistrement thermosensible selon la revendication 4, caractérisé en ce que le donneur d'électrons est au moins un composé hydroxy aromatique plurivalent de formule générale (I) où R représente un groupe alkyle avec 18 à 35 atomes de carbone, (où R₁ représente un groupe alkyle avec 18 à 35 atomes de carbone) ; n est un nombre entier de 2 à 3 ; et "- -" représente -CH₂-, -CO₂-, -CO-, -O-, -CONH-, (où R' représente un groupe alkyle avec 5 à 30 atomes de carbone), -SO₂-, -SO₃- ou -SO₂NH-.

6. Matériau d'enregistrement thermosensible selon l'une des revendications 1 à 5, caractérisé en ce que le leucocolorant fluorénique de formule générale (I) est le 2-chlor-3-méthyl-6-p-(p-phénylamino-phényl)aminoanilinofluorène ou le 2-méthyl-6-p-(p-diméthylaminophényl)aminoanilinofluorène.

7. Matériau d'enregistrement thermosensible selon l'une des revendications 1 à 6, caractérisé en ce que la couche de développement de la couleur contient, pour 1 à 9 parties en poids de l'accepteur d'électrons, 1 à 6 parties en poids de donneur d'électrons, 0,5 à 5 parties en poids du leucocolorant absorbant dans l'infra-rouge proche, 0,5 à 4 parties en poids de liant, et 5 à 20 parties en poids de charge.

8. Matériau d'enregistrement thermosensible selon l'une des revendications 1 à 7, caractérisé en ce que le support est un papier, un papier synthétique, une pellicule ou une matière plastique.
